# EUROPÄISCHE PATENTSCHRIFT

(11) **EP 1 673 836 B1**
(45) Veröffentlichungstag und Bekanntmachung des Hinweises auf die Patenterteilung: **13.10.2010**
(21) Anmeldenummer: 04762578.5
(22) Anmeldetag: 03.08.2004
(51) Int. Cl.: H01R 4/58, H01R 13/03, H01H 1/02

(54) **KONTAKTOBERFLÄCHEN FÜR ELEKTRISCHE KONTAKTE**
CONTACT SURFACES FOR ELECTRICAL CONTACTS
SURFACES DE CONTACTS ELECTRIQUES

(30) Priorität: 06.10.2003 DE 10346206
(43) Veröffentlichungstag der Anmeldung: 28.06.2006
(73) Patentinhaber: ROBERT BOSCH GMBH, 70442 Stuttgart (DE)
(72) Erfinder: REHBEIN, Peter, 71287 Weissach (DE); HAAS, Volker, 71732 Tamm (DE)
(86) Internationale Anmeldenummer: PCT/DE2004/001733
(87) Internationale Veröffentlichungsnummer: WO 2005/046000

(56) Entgegenhaltungen:
- EP-A- 0 729 162
- EP-A- 0 825 682
- DE-A- 4 133 466
- US-A- 5 967 860

## Beschreibung

Die Erfindung betrifft verbesserte Kontaktoberflächen für elektrische Kontakte nach dem Oberbegriff des unabhängigen Anspruches.

### Stand der Technik

Elektrische Verbinder wie Buchsen und Stecker werden typischerweise aus einem Substrat aus einer Legierung auf Kupferbasis, das für eine gute elektrische Leitfähigkeit sorgt, hergestellt. Wenn der elektrische Verbinder während des Betriebs erhöhter Temperatur ausgesetzt wird, wie bspw. unter der Motorhaube eines Kraftfahrzeugs, wird das Substrat aus einer Legierung auf Kupferbasis mit hoher Festigkeit und hohem Spannungsrelaxations-Widerstand hergestellt.

Zur Verringerung des Anlaufens des Substrats aufKupferbasis bei erhöhter Temperatur und zur Verbesserung der Lötbarkeit wird häufig eine Deckschicht auf das Substrat aufgebracht. Typische Deckschichten bestehen aus Nickel, Palladium/Nickel-Legierungen, Zinn oder Zinnlegierungen. Zur Kostenminimierung wird häufig Zinn verwendet, wobei es sich meist um feuerverzinnte oder galvanisch abgeschiedene Schichten im Bereich weniger µm handelt. Hierbei zeichnet sich Zinn durch seine Duktilität sowie durch seine gute elektrische Leitfähigkeit aus.

Üblicherweise besteht das Substrat aus Kupfer-Basis-Legierungen wie z.B. CuSn₄-Bronze, CuNiSi, usw., die häufig als Grundwerkstoff für elektrische Steckverbindungen dienen. Bei erhöhten Temperaturen kann es dazu kommen, dass Kupfer aus dem Substrat heraus diffundiert und sich mit dem Zinn unter Bildung intemletallischer Verbindungen wie Cu₆Sn₅ und Cu₃Sn vereinigt. Die Bildung dieser intermetallischen Verbindungen verringert die Menge an unreagiertem oder freiem Zinn an der Oberfläche. Dies verschlechtert die elektrischen, Korrosions- und andere Leistungsmerkmale.

Als Thermozinn ist eine durch Warmauslagerung entstehende "Zinnschicht" bekannt, die zu 100% aus intennetallischen Phasen besteht. Darüber hinaus werden häufig AuCo-Legierungen mit Unternickelung sowie Ag-Oberflächen, z.T. mit Unterkupferung oder Unternickelung, eingesetzt.

Thermozinn hat sich bislang jedoch nicht unter allen Prüfbedingungen (z.B., chemische Tests oder abrasive Belastung) als erfolgreiche Lösung herausgestellt und hat daher nur einen vernachlässigbar kleinen Marktanteil.

Es ist weiterhin bekannt, dass Zinnlegierungen aufgrund ihrer geringen Härte bzw. ihres geringen Verschleißwiderstandes durch häufiges Stecken oder fahrzeug- bzw. motorbedingte Vibrationen im Steckverbinder leicht zur verstärkten Oxidation (Reibkorrosion) und zum Durchrieb neigen. Dieser Durchrieb bzw. die Reibkorrosion können zu einem Ausfall einer Komponente (Sensor, Steuergerät, elektrische Komponenten allgemein) führen.

Hinzu kommt, dass die Steckkräfte aufgrund der hohen Adhäsionsneigung und der plastischen Verformung für viele Anwendungsfälle wie hochpolige Steckverbinder )> 100 Pins bzw. Kontakte) zu hoch sind. Speziell Oberflächen auf der Basis von Zinn und Silber neigen zur Kaltverschweißung aufgrund von Adhäsion und sind in Selbstpaarungen durch hohe Reibwerte gekennzeichnet (Reibungskoeffizient µ ∼ 1).

Auch bei herkömmlichen Silber- oder Goldschichten kann es bei einem Schichtdurchrieb oder Schichtabplatzern aufgrund schlechter Haftung zu tribologischen Verschleißmechanismen des Grundmaterials oder der Zwischenschicht (häufig Cu oder Ni) kommen.

Aufgrund der Altautorichtlinie EG 2000/53 ist es untersagt, bleihaltige Zinnschichten zu verwenden. Da das Blei die Whiskerbildung (Whisker sind winzige haarförmige Kristalle) hemmt, kommt es bei galvanischem Reinzinn verstärkt zum Whiskerwachstum, was zu Kurzschlüssen führen kann.

In der US-A-5,028,492 wird eine Kompositbeschichtung für elektrische Kontakte beschrieben, die eine duktile Metallmatrix und eine gleichförmig verteilte Polymerkomponente beinhaltet. Dabei liegt die Polymerkomponente in einer Konzentration vor, die die beim Einstecken eines Kontakts in eine entsprechende Fassung auftretenden Reibkräfte reduziert. Die Kompositbeschichtung weist eine geringere Reibung und eine verbesserte Reiboxidation im Gegensatz zu einer galvanisch abgeschiedenen Zinnbeschichtung auf.

Die US-A 5,916,695 offenbart einen elektrischen Kontakt mit einem kupferbasierten Substrat, das mit einer zinnbasierten Deckschicht versehen ist. Um die Diffusion des Kupfers aus dem Substrat in die Deckschicht und die damit verbundene Bildung von intermetallischen Schichten zu verhindern, wird zwischen dem Substrat und der Deckschicht eine Sperrschicht aufgebracht. Diese Sperrschicht enthält 20 bis 40 Gew.-% Nickel und besteht vorzugsweise hauptsächlich aus Kupfer (Cu-Basis). Die zinnbasierte Deckschicht kann u.a. Zusätze wie SiO₂, Al₂O₃, SiC, Graphit oder MoS₂ als Schmierstoffe enthalten.

Die DE 4133 466 A1 zeigt einen bewegbaren elektrischen Schleifkontakt mit einer Oberfläche, die mit einem entsprechenden Gegenkontakt in Gleitkontakt ist, wobei die Oberfläche mit einem Materialgemisch beschichtet ist, bei welchem Graphitteilchen in einer Matrix aus Silber dispergiert sind. Die Beschichtung ist durch Elektroplattieren aufgebracht, wobei die Elektroplattierflüssigkeit mit einer Konzentration von metallischem Silber, Kalziumzyanid, Kaliumhydroxid, Graphitpulver und einem Dispergiermittel zum Dispergieren des Graphitpulvers in der Elektroplattierflüssigkeit versehen ist.

### Vorteile der Erfindung

Die erfindungsgemäßen Kontaktoberflächen haben gegenüber dem Stand der Technik den Vorteil, dass sie bei weiterhin guter elektrischer Kontaktierung niedrigere Steckkräfte erfordern.

Weiterhin ist vorteilhaft, dass sie durch den Gehalt an Antioxidanzien im enthaltenen Schmierstoff einen Schutz der Oberfläche vor Korrosion bieten.

Außerdem ergibt sich der Vorteil eines erhöhten Verschleißschutzes und somit einer Lebensdauererhöhung der Kontakte.

Vorteilhafte Weiterbildungen der Erfindung ergeben sich aus den in den Unteransprüchen genannten Maßnahmen.

### Kurze Beschreibung der Zeichnung

Ein Ausführungsbeispiele der Erfindung ist in der Zeichnung dargestellt und in der nachfolgenden Beschreibung näher erläutert. Die Figur zeigt die Anordnung der Graphitteilchen in einer Ag-Kontaktschicht.

### Ausführungsbeispiele

Kern der Erfindung ist der Aufbau einer Ag-Deckschicht mit darin eingebetteten feindispersen Graphitteilchen auf einem kupferbasierten Substrat für elektrische Kontakte im Automobil, die es erlaubt, dass bei gleichbleibend guter Kontaktierung niedrigere Steckkräfte erforderlich sind.

Wie in der Figur gezeigt, wird zunächst auf dem elektrischen Kontakt, d.h., auf dem kupferbasierten Substrat 10 eine Ag-Kontaktoberfläche 12 mittels galvanischer Verfahren, bspw. Bäder oder reel-to-reel-Verfahren, erzeugt.

Die Ag-Schicht kann mit oder auch ohne Zwischenschichten als Diffusionsbarrieren, wie Untemickelung, sowie mit oder ohne Flash aus Edelmetall wie z.B. Au, Pt, Ru oder Pd abgeschieden werden.

Die Schichtdicke der abgeschiedenen Ag-Schicht liegt erfindungsgemäß, je nach Anwendung zwischen etwa 1,0 und etwa 10 µm.

In die Ag-Schicht sind feindisperse Graphitteilchen 14 eingebracht, bspw. durch Verwirbelung von Graphit und chemischen Hilfsstoffen zum Einbinden (Netzmittel), wobei die Graphitmengen im Bereich von 1 bis 3 Gew.-% Kohlenstoff der Ag-Schicht bzw. im Bereich von 3 bis 10 Flächen-% Kohlenstoff liegen. Die Graphitteilchen liegen bevorzugt als Plättchen oder Flakes vor und haben eine Länge im Bereich von 1 bis 10 µm, eine Dicke im Bereich von 0,05 bis 2 µm und eine Breite im Bereich von 0,05 bis 2 µm. Bevorzugt ist, wenn bzgl. Dicke und Breite nicht gleichzeitig der maximale Wert, also 2 µm, auftritt.

Die Graphitteilchen sind anisotrop entlang der Habitusebene der Ag-Schicht, d.h., entlang der längsten Achse der Schichtebene angeordnet (vgl. Fig.).

Das Aspektverhältnis der Graphitteilchen, d.h., das Verhältnis Länge zu Dicke beträgt 1:2 bis 1:40.

Die erfindungsgemäßen Kontaktoberflächen erlauben niedrigere Steckkräfte aufgrund des vorhandenen Schmierstoffs Graphit. Aufgrund der elektrischen Leitfähigkeit des Schmierstoffes ist eine gute Kontaktierung gewährleistet. Im Schmiermittel enthaltene Antioxidanzien schützen die Oberfläche vor Korrosion, es wird eine hohe Verschleißbeständigkeit sowie eine hohe Steckzyklenzahl erhalten.

Die erfindungsgemäßen Kontaktoberflächen finden bevorzugt Verwendung in elektrischen Kontakte in motomahen Automobilsteckverbindungen.

## Patentansprüche

1. Kontaktoberfläche für elektrische Kontakte, wobei auf einem kupferbasierten Substrat eine mittels galvanischer Verfahren abgeschiedene Silberschicht angeordnet ist, wobei die Silberschicht fein disperse Grafitteilchen in einer Menge von 1 bis 3 Gewichtsprozent der Silberschicht enthält und wobei die Grafitteilchen eine Länge im Bereich von 0,5 bis 20 µm aufweisen, **dadurch gekennzeichnet, dass** die Grafitteilchen anisotrop entlang der Habitusebene der Silberschicht angeordnet sind, wobei das Verhältnis Dicke zu Länge der Graphitteilchen im Bereich von 1:2 bis 1:40 liegt,

2. Kontaktoberfläche nach Anspruch 1, **dadurch gekennzeichnet, dass** die Graphitteilchen eine Länge im Bereich von 1 bis 10µm aufweisen.

3. Kontaktoberftäche nach Anspruch 1 oder 2, **dadurch gekennzeichnet, dass** die Graphitteilchen eine Dicke im Bereich von 0,05 bis 2 µm.

4. Kontaktoberfläche nach einem der vorstehenden Ansprüche, **dadurch gekennzeichnet, dass** die Schichtdicke der Ag-Schicht im Bereich von etwa 1 bis etwa 10 µm liegt.

5. Kontaktoberfläche nach einem der vorstehenden Ansprüche, **dadurch gekennzeichnet**, das die Graphitteilchen nicht gleichzeitig die maximale Dicke und Breite aufweisen.

6. Verwendung der Kontaktaberfläche nach einem der vorstehenden Ansprüche für elektrische Kontakte in motomahen Automobilsteckverbindungen.

## Claims

1. Contact surface for electrical contacts, wherein a silver layer deposited by means of electroplating processes is disposed on a copper-based substrate, wherein the silver layer contains finely dispersed graphite particles in a quantity which amounts to 1 to 3% by weight of the silver layer, and wherein the length of the graphite particles is in the range from 0.5 to 20 µm, **characterized in that** the graphite particles are arranged anisotropically along the habit plane of the silver layer, the thickness to length ratio of the graphite particles being in the range from 1:2 to 1:40.

2. Contact surface according to Claim 1, **characterized in that** the length of the graphite particles is in the range from 1 to 10 µm.

3. Contact surface according to Claim 1 or 2, **characterized in that** the thickness of the graphite particles is in the range from 0.05 to 2 µm.

4. Contact surface according to one of the preceding claims, **characterized in that** the layer thickness of the Ag layer is in the range from about 1 to about 10 µm.

5. Contact surface according to one of the preceding claims, **characterized in that** the graphite particles do not simultaneously have the maximum thickness and width.

6. Use of the contact surface according to one of the preceding claims for electrical contacts in automotive plug connections in close proximity to the engine.

## Revendications

1. Surface de contact pour contacts électriques, une couche d'argent déposée au moyen d'un procédé galvanique étant appliquée sur un substrat à base de cuivre, la couche d'argent contenant des particules de graphite finement dispersées en une quantité de 1 à 3 pour cent en poids de la couche d'argent, et les particules de graphite ayant une longueur de l'ordre de 0,5 à 20 µm, **caractérisée en ce que** les particules de graphite sont disposées de manière anisotrope le long du plan d'accolement de la couche d'argent, le rapport épaisseur à longueur des particules de graphite étant de l'ordre de 1:2 à 1:40.

2. Surface de contact selon la revendication 1, **caractérisée en ce que** les particules de graphite présentent une longueur de l'ordre de 1 à 10 µm.

3. Surface de contact selon la revendication 1 ou 2, **caractérisée en ce que** les particules de graphite présentent une épaisseur de l'ordre de 0,05 à 2 µm.

4. Surface de contact selon l'une quelconque des revendications précédentes, **caractérisée en ce que** l'épaisseur de couche de la couche d'argent est de l'ordre d'environ 1 à environ 10 µm.

5. Surface de contact selon l'une quelconque des revendications précédentes, **caractérisée en ce que** les particules de graphite ne présentent pas simultanément la largeur et l'épaisseur maximales.

6. Utilisation de la surface de contact selon l'une quelconque des revendications précédentes pour des contacts électriques dans des connecteurs enfichables pour automobiles à proximité du moteur.
